# FASCICULE DE BREVET EUROPEEN

(11) **EP 2 064 360 B1**
(45) Date de publication et mention de la délivrance du brevet: **27.12.2017**
(21) Numéro de dépôt: 07823448.1
(22) Date de dépôt: 27.08.2007
(51) Int. Cl.: C22C 38/02, C22C 38/14

(54) **TÔLE D'ACIER POUR LA FABRICATION DE STRUCTURES ALLEGEES ET PROCEDE DE FABRICATION DE CETTE TÔLE**
STAHLBLECH FÜR DIE HERSTELLUNG LEICHTER STRUKTUREN UND HERSTELLUNGSVERFAHREN DIESES BLATTES
STEEL SHEET FOR THE MANUFACTURE OF LIGHT STRUCTURES AND MANUFACTURING PROCESS OF THIS SHEET

(30) Priorité: 06.09.2006 EP 06291413
(43) Date de publication de la demande: 03.06.2009
(73) Titulaire: ArcelorMittal, 1160 Luxembourg (LU)
(72) Inventeur: BONNET, Frédéric, 54150 Avril (FR); BOUAZIZ, Olivier, 57000 Metz (FR)
(74) Mandataire: Lavoix
(86) Numéro de dépôt international: PCT/FR2007/001401
(87) Numéro de publication internationale: WO 2008/029011

(56) Documents cités:
- WO-A-98/38345
- JP-A- 59 153 837
- JP-A- 2004 035 948
- JP-A- 2005 154 826
- JP-A- 2005 336 548

## Description

L'invention concerne la fabrication de tôles ou de pièces structurales en acier combinant simultanément un module d'élasticité E élevé, une densité d réduite et une haute résistance.

On sait que les performances mécaniques d'éléments structuraux varient comme E^{x}/d, le coefficient x dépendant du mode de sollicitation externe (traction ou flexion par exemple) ou de la géométrie des éléments (tôles, barres) Ceci illustre l'intérêt de disposer de matériaux présentant simultanément un module d'élasticité élevé et une densité réduite.

Ce besoin existe tout particulièrement dans l'industrie automobile où l'allègement des véhicules et la sécurité sont des préoccupations constantes. On a cherché ainsi à augmenter le module d'élasticité et à réduire le poids de pièces en acier en incorporant des particules de céramiques de différentes natures, telles que carbures, nitrures, oxydes ou borures. En effet, ces matériaux présentent un module d'élasticité nettement plus élevé, allant environ de 250 à 550 GPa, que celui des aciers de base, de l'ordre de 210 GPa, où ils sont incorporés. On obtient de la sorte un durcissement par un transfert de charge entre la matrice et les particules de céramique sous l'influence d'une contrainte. L'affinement de la taille de grains de la matrice par les particules céramiques accroît en outre ce durcissement. Afin de fabriquer ces matériaux comportant des particules de céramique réparties de manière uniforme dans une matrice d'acier, on connaît des procédés qui sont basés sur la métallurgie des poudres : on élabore dans un premier temps des poudres de céramique à géométrie contrôlée, on mélange celles-ci à des poudres d'acier, ce qui correspond pour l'acier à un apport exogène de particules de céramique. Le tout est compacté en moule puis porté à une température telle que l'on observe le frittage de ce mélange. Dans une variante du procédé, on mélange des poudres métalliques de façon à obtenir la formation des particules de céramique lors de la phase de frittage. En dépit de caractéristiques mécaniques améliorées par rapport à des aciers ne comportant pas de dispersion de particules de céramique, ce type de procédé souffre de plusieurs limitations :
- Il nécessite des conditions soigneuses d'élaboration et de mise en oeuvre pour ne pas provoquer de réaction avec l'atmosphère, compte tenu de la surface spécifique élevée des poudres métalliques.
- Même après les opérations de compaction et de frittage, il peut subsister éventuellement des porosités résiduelles susceptibles de jouer un rôle de sites d'amorçage lors de sollicitations cycliques.
- La composition chimique des interfaces matrice/particules, et donc leur cohésion, est difficile à contrôler compte tenu de la contamination superficielle des poudres avant frittage (présence d'oxydes, de carbone)
- Lorsque les particules sont ajoutées en quantité importante, ou en présence de certaines particules de grande taille, les propriétés d'allongement diminuent.
- Ce type de procédé est adapté à la production en petite quantité mais ne saurait répondre aux besoins à très grande échelle de l'industrie automobile.
- Les coûts de fabrication associés à ce type de procédé de fabrication sont élevés.

On connaît également dans le cas d'alliages légers, des procédés de fabrication reposant sur l'addition exogène de poudres de céramiques dans le métal liquide. Là encore, ces procédés soufrent de la plupart des défauts mentionnés ci-dessus. On mentionnera plus particulièrement la difficulté d'une dispersion homogène des particules, celles-ci ayant tendance à l'agglomération ou à la décantation/flottation dans le métal liquide.

Parmi les céramiques qui pourraient être utilisées pour accroître les propriétés des aciers, on connaît en particulier le diborure de titane TiB₂ qui présente les caractéristiques intrinsèques suivantes :
Module d'élasticité : 565 GPa
Densité : 4,52

Cependant, les procédés de fabrication reposant sur des additions exogènes de particules de TiB₂, soufrent des inconvénients mentionnés précédemment. JP2005154826 décrit un acier de haute rigidité qui a un module de Young élevé (module d'élasticité E élevé) et peut être fabriqué par la méthode ingoting, et se relie a l'acier qui peut améliorer particulièrement les composants structuraux de machine

L'invention vise à résoudre les problèmes ci-dessus, en particulier la mise à disposition à grande échelle et par une voie économique d'aciers à module d'élasticité accru par la présence de particules de TiB₂. L'invention vise notamment à la mise à disposition d'un procédé de fabrication par coulée continue ne présentant pas de difficultés particulières lors de la coulée des aciers.

Elle vise encore à mettre à disposition des aciers comportant une quantité de particules de TiB₂ la plus importante possible dispersée de manière homogène dans la matrice.

Elle vise encore à mettre à disposition des aciers à haute résistance, dont l'allongement uniforme soit supérieur ou égal à 8% et présentant une grande aptitude à différents procédés de soudage, notamment au soudage par résistance.

A cet effet, l'invention a pour objet une tôle d'acier dont la composition chimique comprend, les teneurs étant exprimées en poids: 0,010% ≤ C ≤ 0,20%, 0,06 % ≤ Mn ≤ 3%, Si ≤ 1,5%, 0,005% ≤ Al ≤ 1,5%, S ≤ 0,030%, P ≤ 0,040%, du titane et du bore en quantités telles que : 2,5% ≤ Ti ≤ 7,2%, (0,45 xTi) - 0,35% ≤ B ≤(0,45 xTi) + 0,70%, optionnellement un ou plusieurs éléments choisis parmi : Ni ≤ 1%, Mo ≤ 1%, Cr ≤ 3%, Nb ≤ 0,1%, V ≤ 0,1%, le reste de la composition étant constitué de fer et d'impuretés inévitables résultant de l'élaboration.

Préférentiellement, les teneurs en titane et en bore, exprimées en % poids, sont telles que : -0,22 ≤ B - (0,45x Ti) ≤ 0,35.

A titre préféré, les teneurs en titane et en bore, exprimées en % poids, sont telles que : -0,35 ≤ B - (0,45x Ti) < - 0,22.

La teneur en titane est préférentiellement telle que : 4,6% ≤ Ti ≤ 6,9%.

Selon un mode particulier, la teneur en titane est telle que : 4,6% ≤ Ti ≤ 6%. La teneur en carbone est préférentiellement telle que : C ≤ 0,080%.

Selon un mode préféré, la teneur en carbone satisfait à : C ≤ 0,050%.

La teneur en chrome est préférentiellement telle que : Cr ≤ 0,08%. L'invention a également pour objet une tôle d'acier de composition ci-dessus, comprenant des précipités eutectiques de TiB₂ et éventuellement de Fe₂B, dont la taille moyenne est inférieure ou égale à 15 micromètres, et préférentiellement inférieure ou égale à 10 micromètres.

Préférentiellement, plus de 80% en nombre des précipités de TiB₂ ont un caractère monocristallin.

L'invention a également pour objet une tôle d'acier selon les caractéristiques ci-dessus, dont la taille moyenne de grain est inférieure ou égale à 15 micromètres, préférentiellement inférieure ou égale à 5 micromètres, très préférentiellement inférieure à 3,5 micromètres.

L'invention a également pour objet une tôle d'acier selon l'une des caractéristiques ci-dessus, dont le module d'élasticité mesuré dans le sens du laminage est supérieur ou égal à 230GPa, préférentiellement supérieur ou égal à 240GPa, ou préférentiellement supérieur ou égal à 250GPa

Selon un mode particulier, la résistance de la tôle d'acier est supérieure ou égale à 500MPa et son allongement uniforme est supérieur ou égal à 8%.

L'invention a également pour objet un objet fabriqué à partir d'une pluralité de pièces d'acier, de composition identique ou différente, d'épaisseur identique ou différente, l'une au moins des pièces d'acier étant une tôle en acier selon l'une quelconque des caractéristiques ci-dessus, soudée à au moins une des autres pièces de cet objet, la ou les compositions des autres pièces d'acier comprenant en poids: 0,001-0,25%C, 0,05-2%Mn, Si≤0,4%, Al≤0,1%, Ti<0,1%, Nb<0,1%, V<0,1%, Cr<3%, Mo<1%, Ni<1%, B<0,003%, le reste de la composition étant constitué de fer et d'impuretés inévitables résultant de l'élaboration.

L'invention a également pour objet un procédé selon lequel on approvisionne un acier selon l'une quelconque des compositions ci-dessus, et l'on coule l'acier sous forme de demi-produit, la température de coulée n'excédant pas de plus de 40°C la température de liquidus de l'acier.

Selon un mode particulier, on coule le demi-produit sous forme de brames ou de produits minces entre cylindres contra-rotatifs.

La vitesse de refroidissement lors de la solidification de la coulée est préférentiellement supérieure ou égale à 0,1°C/s.

Selon un mode particulier, on réchauffe le demi-produit avant laminage à chaud, la température et la durée du réchauffage étant choisies de telle sorte que la densité de précipités eutectiques de TiB₂ et éventuellement de Fe₂B, de taille maximale Lₘₐₓ supérieure à 15 micromètres et de facteur de forme f>5, soit inférieure à 400/mm².

Selon un mode particulier, on effectue un laminage à chaud du demi-produit, optionnellement un laminage à froid et un recuit, les conditions de laminage et de recuit étant ajustées de telle sorte que l'on obtienne une tôle d'acier dont la taille moyenne de grain est inférieure ou égale à 15 micromètres, préférentiellement inférieure ou égale à 5 micromètres, très préférentiellement inférieure à 3,5 micromètres.

On effectue préférentiellement le laminage à chaud avec une température de fin de laminage inférieure à 820°C.

Selon un mode particulier, on découpe au moins un flan à partir d'une tôle d'acier selon l'un des modes ci-dessus, ou fabriquée selon l'un des modes ci-dessus, et l'on déforme le flan dans une gamme de température allant de 20° à 900°C.

L'invention a également pour objet un procédé de fabrication selon lequel on soude au moins une tôle d'acier selon l'un des modes ci-dessus, ou une tôle d'acier fabriquée selon l'un des modes ci-dessus.

L'invention a également pour objet l'utilisation d'une tôle d'acier ou d'un objet selon l'un des modes ci-dessus, ou fabriquée selon l'un des modes ci-dessus, pour la fabrication de pièces de structure ou d'éléments de renfort dans le domaine automobile.

D'autres caractéristiques et avantages de l'invention apparaîtront au cours de la description ci-dessous, donnée à titre d'exemple non limitatif et en référence aux figures annexées dans lesquelles :
- Les figures 1 et 2 illustrent respectivement la microstructure de deux aciers selon l'invention comportant une précipitation eutectique Fe-TiB₂, à l'état brut de coulée.
   - La figure 3 illustre la microstructure d'un acier selon l'invention à l'état laminé à froid et recuit.
- Les figures 4 et 5 illustrent la microstructure de deux aciers selon l'invention comportant des précipitations eutectiques Fe-TiB₂ et de Fe-Fe₂B, respectivement à l'état brut de coulée et laminé à chaud.
- Les figures 6 et 7 illustrent la microstructure d'un acier selon l'invention, refroidi selon deux vitesses de refroidissement lors de la solidification, à l'état brut de coulée
- En ce qui concerne la composition chimique de l'acier, la teneur en carbone est adaptée dans le but d'atteindre de façon économique un niveau de limite d'élasticité ou de résistance donné. La teneur en carbone permet également de contrôler la nature de la microstructure de la matrice des aciers selon l'invention, qui peut être partiellement ou totalement ferritique, bainitique, austénitique ou martensitique ou comporter un mélange de ces constituants en proportion adaptées de manière à satisfaire aux propriétés mécaniques requises. Une teneur en carbone supérieure ou égale à 0,010% permet d'obtenir ces différents constituants.

La teneur en carbone est limitée en raison de la soudabilité : la résistance à la fissuration à froid et la ténacité en Zone Affectée par la Chaleur décroissent lorsque la teneur en C est supérieure à 0,20%. Lorsque la teneur en carbone est inférieure ou égale à 0,050% en poids, la soudabilité par résistance est particulièrement améliorée.

Compte tenu de la teneur en titane de l'acier, la teneur en carbone est limitée préférentiellement afin d'éviter une précipitation primaire de TiC et/ou de Ti(C,N) dans le métal liquide. Ces précipités qui se forment dans le liquide sont néfastes envers la coulabilité dans le procédé de coulée continue de l'acier liquide. Par contre, lorsque cette précipitation intervient dans l'intervalle de solidification ou en phase solide, elle a un effet favorable sur le durcissement structural. La teneur maximale en carbone doit donc être limitée préférentiellement à 0,080% de manière à faire apparaître les précipités de TiC et/ou de Ti(C, N) majoritairement au cours de la solidification eutectique ou en phase solide.

En quantité supérieure ou égale à 0,06%, le manganèse augmente la trempabilité, contribue au durcissement en solution solide et donc à l'obtention d'une résistance accrue. Il se combine avec le soufre éventuellement présent, réduisant ainsi le risque de fissuration à chaud. Cependant au delà d'une teneur de 3% en poids de manganèse, on accroît le risque de formation d'une structure en bandes néfaste qui proviendrait d'une ségrégation éventuelle du manganèse lors de la solidification.

Le silicium contribue efficacement à augmenter la résistance grâce à un durcissement par solution solide. Cependant une addition excessive de silicium provoque la formation d'oxydes adhérents difficilement éliminables lors d'une opération de décapage, et l'apparition éventuelle de défauts de surface dus notamment à un manque de mouillabilité dans les opérations de galvanisation au trempé. Afin de conserver de bonnes propriétés de revêtabilité, la teneur en silicium ne doit pas excéder 1,5% en poids.

En quantité supérieure ou égale à 0,005%, l'aluminium est un élément très efficace pour la désoxydation de l'acier. Au delà d'une teneur de 1,5% en poids, une précipitation primaire excessive d'alumine intervient cependant entraînant des problèmes de coulabilité.

En quantité supérieure à 0,030%, le soufre tend à précipiter en quantité excessive sous forme de sulfures de manganèse qui réduisent très fortement l'aptitude à la mise en forme à chaud ou à froid.

Le phosphore est un élément connu pour ségréger aux joints de grains. Sa teneur ne doit pas excéder 0,040% de façon à maintenir une ductilité à chaud suffisante en évitant la criquabilité et à éviter la fissuration à chaud en soudage.

A titre optionnel, on peut ajouter du nickel ou du molybdène qui augmentent la résistance de l'acier. Pour des raisons économiques, on limite ces additions à 1% en poids.

A titre optionnel, le chrome peut être ajouté pour augmenter la résistance. Il permet également de faire précipiter des borures en quantité plus importante. Cependant, sa teneur est limitée à 3% en poids pour fabriquer un acier moins coûteux.

On choisira préférentiellement une teneur en chrome inférieure ou égale à 0,080%. En effet, une addition excessive de Cr conduit à faire précipiter plus de borures, mais il s'agit alors de borures de (Fe, Cr)

Egalement à titre optionnel, le niobium et le vanadium peuvent être ajoutés en quantité inférieure ou égale à 0,1%, de façon à obtenir un durcissement complémentaire sous forme de précipitation de carbonitrures fins.

Le titane et le bore jouent un rôle important dans l'invention :
- Dans un premier mode de réalisation, les teneurs pondérales exprimées en pourcents, en titane et en bore de l'acier sont telles que : $2,5 % \leq Ti \leq 7,2 %$ $\left(0,45 \times Ti\right) - 0,35 % \leq B \leq \left(0,45 \times Ti\right) + 0,70 %$

La seconde relation s'écrit de façon équivalente $- 0,35 \leq B - \left(0,45 \times Ti\right) \leq 0,70$

Les raisons de ces limitations sont les suivantes :
- Lorsque la teneur pondérale en titane est inférieure à 2,5%, une précipitation de TiB₂ n'intervient pas en quantité suffisante ; en effet, la fraction volumique de TiB₂ précipité est inférieure à 5%, ce qui ne permet pas d'obtenir une modification significative du module d'élasticité qui reste inférieur à 220GPa.
- Lorsque la teneur pondérale en titane est supérieure à 7,2%, une précipitation primaire grossière de TiB₂ intervient dans le métal liquide et cause des problèmes de coulabilité des demi-produits.
- Si les teneurs pondérales en titane et en bore sont telles que :
   B- (0,45 xTi) > 0,70, on assiste à une précipitation excessive de Fe₂B qui dégrade la ductilité.
- Si les teneurs pondérales en titane et en bore sont telles que :
   B- (0,45 xTi)< -0,35, la teneur en titane dissous à température ambiante dans la matrice est supérieure à 0,8%. Aucun effet technique bénéfique significatif n'est alors obtenu en dépit du coût plus élevé d'addition de titane.
- Selon un second mode de réalisation de l'invention, les teneurs en titane et en bore sont telles que : -0,22 ≤ B - (0,45x Ti) ≤ 0,35

Lorsque : B- (0,45 xTi) ≤ 0,35, la précipitation de Fe₂B est très réduite, ce qui augmente la ductilité.
- Lorsque : B- (0,45 xTi) ≥ -0,22, la teneur en titane dissous dans la matrice est très faible, ce qui signifie que les additions de titane sont particulièrement efficaces d'un point de vue économique.
- Selon un mode particulier de réalisation de l'invention, les teneurs en titane et en bore sont telles que : -0,35 ≤ B - (0,45x Ti) < - 0,22

Lorsque la quantité : B-(0,45xTi) est supérieure ou égale à -0,35 et inférieure à -0,22, la teneur en titane dissous à température ambiante dans la matrice est comprise respectivement entre 0,5% et 0,8%. Cette quantité se révèle particulièrement adaptée pour obtenir une précipitation composée uniquement de TiB₂.
- Selon un mode particulier de réalisation de l'invention, la teneur en titane est telle que : 4,6% ≤ Ti ≤ 6,9%

Les raisons de ces limitations sont les suivantes :
- Lorsque la teneur pondérale en titane est supérieure ou égale à 4,6%, une précipitation de TiB₂ intervient de telle sorte que la fraction volumique précipitée est supérieure ou égale à 10%. Le module d'élasticité est alors supérieur ou égal à environ 240 GPa.
- Lorsque la teneur pondérale en titane est inférieure ou égale à 6,9%, la quantité de précipités primaires de TiB₂ est inférieure à 3% à volume. La précipitation totale de TiB₂, constituée d'éventuels précipités primaires et de précipités eutectiques, est alors inférieure à 15% en volume.
- Selon un autre mode préféré de réalisation de l'invention, la teneur en titane est telle que : 4,6% ≤ Ti ≤ 6% : lorsque la teneur pondérale en titane est inférieure ou égale à 6%, la coulabilité est alors particulièrement satisfaisante en raison de la faible précipitation de TiB₂ primaire dans le métal liquide.

Selon l'invention, une précipitation eutectique Fe-TiB₂ intervient à la solidification. Le caractère eutectique de la précipitation confère à la microstructure formée un caractère particulier de finesse et d'homogénéité avantageux pour les propriétés mécaniques. Lorsque la quantité de précipités eutectiques de TiB₂ est supérieure à 5% en volume, le module d'élasticité de l'acier mesuré dans le sens du laminage peut dépasser 220 GPa environ. Au-delà de 10% en volume de précipités de TiB2, le module peut excéder 240 GPa environ ce qui permet de concevoir des structures avec un allègement notable. Cette quantité peut être portée à 15% en volume pour excéder 250 GPa environ, notamment dans le cas d'aciers comportant des éléments d'alliage tels que le chrome ou le molybdène. La présence de ces éléments augmente en effet la quantité maximale de TiB₂ qu'il est possible d'obtenir dans le cas d'une précipitation eutectique.

Les teneurs en bore et en titane selon l'invention permettent d'éviter une précipitation primaire grossière de TiB₂ dans le métal liquide. La formation de ces précipités primaires de taille parfois importante (plusieurs dizaines de micromètres) doit être évitée en raison de leur rôle néfaste vis-à-vis de mécanismes d'endommagement ou de rupture lors de sollicitations mécaniques ultérieures. Par ailleurs ces précipités apparus dans le métal liquide, lorsqu'ils ne décantent pas, sont répartis de façon localisée et réduisent l'homogénéité des propriétés mécaniques. Cette précipitation précoce doit être évitée car elle peut conduire à un bouchage de busettes de la coulée continue de l'acier à la suite de l'agglomération de précipités. Comme on l'a exposé, le titane doit être présent en quantité suffisante pour conduire à la formation endogène de TiB₂ sous la forme d'une précipitation eutectique Fe-TiB₂. Selon l'invention, le titane peut être également présent dissous à température ambiante dans la matrice en proportion sur-stoechiométrique par rapport au bore, calculé à partir de TiB₂.

Lorsque la teneur en titane en solution solide est inférieure à 0,5%, la précipitation intervient sous forme de deux eutectiques successifs : Fe-TiB₂ en premier lieu, puis Fe-Fe₂B, cette seconde précipitation endogène de Fe₂B intervient en quantité plus ou moins importante selon la teneur en bore de l'alliage. La quantité précipitée sous forme de Fe₂B peut aller jusqu'à 8% en volume. Cette seconde précipitation intervient aussi selon un schéma eutectique permettant d'obtenir une distribution fine et homogène, ce qui assure une bonne homogénéité des caractéristiques mécaniques.

La précipitation de Fe₂B complète celle de TiB₂ dont la quantité maximale est liée à l'eutectique. Le Fe₂B a un rôle similaire à celui de TiB₂. Il augmente le module d'élasticité et diminue la densité. Il est ainsi possible d'ajuster les propriétés mécaniques de façon fine en jouant sur le complément de précipitation du Fe₂B par rapport à la précipitation de TiB₂. C'est un moyen que l'on peut utiliser en particulier pour obtenir un module d'élasticité supérieur à 250 GPa dans l'acier ainsi qu'une augmentation de la résistance mécanique du produit. Lorsque l'acier contient une quantité de Fe₂B en volume supérieure ou égale à 4%, le module d'élasticité augmente de plus de 5 GPa. L'allongement à rupture est alors compris entre 14% et 16% et la résistance mécanique atteint 590 MPa. Lorsque la quantité de Fe₂B est supérieure à 7,5% en volume, le module d'élasticité est accru de plus de 10 GPa mais l'allongement à rupture est alors inférieur à 9%.

Selon l'invention, la taille moyenne des précipités eutectiques de TiB₂ ou de Fe₂B est inférieure ou égale à 15 micromètres de façon à obtenir des caractéristiques accrues d'allongement à rupture et de bonnes propriétés en fatigue.

Lorsque la taille moyenne de ces précipités eutectiques est inférieure ou égale à 10 micromètres, l'allongement à rupture peut être supérieur à 20%. Les inventeurs ont mis en évidence que, lorsque plus de 80% du nombre de précipités eutectiques de TiB₂ ont un caractère monocristallin, l'endommagement matrice-précipité lors d'une sollicitation mécanique est réduit et le risque de formation de défauts est moindre en raison de la plus grande plasticité du précipité et de sa grande cohésion avec la matrice. En particulier, on a mis en évidence que les précipités TiB₂ de plus grande taille ont une cristallisation hexagonale. Sans vouloir être lié par une théorie, on pense que ce caractère cristallographique confère une possibilité accrue de déformation par maclage de ces précipités sous l'effet d'une sollicitation mécanique.

Ce caractère particulier de monocristallinité, lié à la précipitation de TiB₂ sous une forme eutectique, ne se rencontre pas à un tel degré pour les procédés de l'art antérieur reposant sur des apports exogènes de particules.

Outre l'effet favorable d'une dispersion de particules endogènes sur les propriétés mécaniques de traction, les inventeurs ont mis en évidence que la limitation de la taille de grain était un moyen très efficace pour accroître les caractéristiques mécaniques de traction : Lorsque la taille moyenne de grain est inférieure ou égale à 15 micromètres, la résistance peut excéder 560 MPa environ. De plus, lorsque la taille de grain est inférieure ou égale à 3,5 micromètres, la résistance au clivage est particulièrement élevée : des essais de résilience Charpy d'épaisseur 3mm à -60°C, révèlent que la proportion de zone ductile dans les éprouvettes rompues est supérieure à 90%.

La mise en oeuvre du procédé de fabrication d'une tôle selon l'invention est la suivante :
- On approvisionne un acier de composition selon l'invention
- On procède à la coulée d'un demi-produit à partir de cet acier. Cette coulée peut être réalisée en lingots ou en continu sous forme de brames d'épaisseur de l'ordre de 200mm. On peut également effectuer la coulée sous forme de brames minces de quelques dizaines de millimètres d'épaisseur ou de bandes minces, de quelques millimètres d'épaisseur, entre cylindres contra-rotatifs. Le dernier mode est particulièrement avantageux pour obtenir une fine précipitation eutectique et pour éviter la formation de précipités primaires. Une augmentation de la vitesse de refroidissement à la solidification accroît la finesse de la microstructure obtenue.

Bien naturellement, la coulée peut être réalisée dans un format permettant la fabrication de produits de diverses géométries, en particulier sous forme de billette pour la fabrication de produits longs.

La finesse de la précipitation de TiB₂ et de Fe₂B augmente la résistance, la ductilité, la résilience, l'aptitude au formage et le comportement mécanique en Zone Affectée par la Chaleur. On accroît la finesse de la précipitation grâce à une faible température de coulée et une vitesse de refroidissement plus importante. En particulier, on a découvert qu'une température de coulée limitée à 40°C au delà de la température de liquidus, conduisait à l'obtention de telles microstructures fines.

Les conditions de coulée seront également choisies de telle sorte que la vitesse de refroidissement au moment de la solidification soit supérieure ou égale à 0,1°C/s de façon à ce que la taille des précipités de TiB₂ et de Fe₂B soit particulièrement fine.

Les inventeurs ont également mis en évidence que la morphologie des précipités eutectiques de TiB₂ et de Fe₂B joue un rôle sur l'endommagement lors d'une solidification mécanique ultérieure. Après observation des précipités par microscopie optique à des grandissements allant de 500 à 1500x environ sur une surface qui présente une population statistiquement représentative, on détermine au moyen d'un logiciel d'analyse d'images connu en lui-même tel que par exemple le logiciel d'analyse d'images Scion®., la taille maximale Lₘₐₓ et minimale Lₘᵢₙ de chaque précipité. Le rapport entre la taille maximale et minimale $\frac{{L}_{max}}{{L}_{min}}$ caractérise le facteur de forme f d'un précipité donné. Les inventeurs ont mis en évidence que des précipités de grande taille (Lₘₐₓ>15 micromètres) et allongés (f> 5) réduisaient l'allongement réparti et le coefficient d'écrouissage n.

Selon l'invention, après coulée du demi-produit, on choisit la température et le temps de réchauffage du demi-produit avant le laminage à chaud ultérieur de façon à provoquer une globulisation des précipités les plus néfastes. On choisira en particulier la température et le temps de réchauffage de telle sorte que la densité de précipités eutectiques avec une taille Lₘₐₓ >15 microns et allongés (f>5), soit inférieure à 400/mm².

On effectue ensuite un laminage à chaud du demi-produit, éventuellement suivi d'un bobinage. Optionnellement, on effectue un laminage à froid et un recuit pour obtenir des tôles d'épaisseur moins importante. On choisit les conditions de laminage à chaud, de bobinage, de laminage à froid, de recuit de telle sorte que l'on obtienne une tôle d'acier dont la taille moyenne de grain est inférieure ou égale à 15 micromètres, préférentiellement inférieure à 5 micromètres, très préférentiellement inférieure à 3,5 micromètres. Une taille de grain plus fine est obtenue par :
- un écrouissage important avant la fin du laminage à chaud et avant la transformation allotropique (γ-α) se produisant au refroidissement
- une température de fin de laminage basse, préférentiellement inférieure à 820°C
- un refroidissement accéléré après la transformation (γ-α) de façon à limiter la croissance du grain ferritique
- un bobinage à température relativement basse
- après un éventuel laminage à froid, une limitation de la température de recuit et du temps de recuit aux fins d'obtenir une recristallisation complète, sans dépassement de la température et du temps au delà des valeurs qui sont nécessaires à cette recristallisation.

Une température de fin de laminage à chaud inférieure à 820°C se révèle en particulier un moyen efficace pour obtenir une fine taille de grain. On a mis en évidence, dans les aciers selon l'invention, un effet particulier des précipités de TiB₂ et Fe₂B sur la germination et la recristallisation des microstructures : en effet, lors d'une déformation des aciers selon l'invention, la différence significative de comportement mécanique entre les précipités et la matrice conduit à une déformation plus importante autour des précipités. Cette déformation locale intense diminue la température de non-recristallisation : une température de fin de laminage faible favorise la germination ferritique autour des précipités et limite la croissance des grains.

De même, le champ de déformation plus élevé autour des précipités favorise la germination des grains au cours de la restauration/recristallisation qui suit le laminage à froid, entraînant un affinement du grain.

La tôle d'acier ainsi obtenue présente ainsi une très bonne aptitude à la mise en forme : sans vouloir être lié par une théorie, on pense que les précipités eutectiques présents au sein d'une matrice très déformable jouent un rôle similaire à celui que jouent les phases martensitiques ou bainitiques au sein de la ferrite dans les aciers de type « Dual-Phase ». Les aciers selon l'invention présentent un rapport (limite d'élasticité Re/résistance Rm) favorables à des opérations diverses de mise en forme.

Selon la teneur en carbone et en éléments trempants, et selon la vitesse de refroidissement au dessous de la température Ar1 (cette température désignant le début de transformation au refroidissement à partir de l'austénite) on peut obtenir des tôles laminées à chaud ou laminées à froid et recuites comportant des matrices avec des microstructures diverses: celles-ci peuvent être totalement ou partiellement ferritiques, bainitiques, martensitiques ou austénitiques.

Par exemple, un acier contenant 0,04%C, 5,9%Ti, 2,3%B présentera, après refroidissement à partir de 1200°C, une dureté allant de 187 à 327 HV pour une vitesse de refroidissement allant de 5 à 150°C/s. Les niveaux de dureté les plus élevés correspondent dans ce cas à une matrice totalement bainitique composée de lattes à faible désorientation, sans carbures.

Dans le cas où l'on souhaite réaliser une pièce comportant une opération de mise en forme, on découpe un flan à partir de la tôle et on effectue une déformation par des moyens tels que l'emboutissage, le pliage dans une gamme de température comprise entre 20 et 900°C. On observe une très bonne stabilité thermique des phases durcissantes TiB₂ et Fe₂B jusqu'à 1100°C.

Compte tenu de la stabilité thermique des particules dispersées dans la matrice et de la bonne aptitude aux différents procédés de formage à froid, à tiède ou à chaud, des pièces de géométrie complexe avec un module d'élasticité accru peuvent être réalisées selon l'invention. En outre, l'augmentation du module d'élasticité des aciers selon l'invention diminue le retour élastique après les opérations de mise en forme et permet d'accroître ainsi la précision dimensionnelle sur pièces finies.

On fabrique aussi d'une manière avantageuse des éléments structuraux en soudant des aciers selon l'invention, de composition ou d'épaisseur identiques ou différentes de façon à obtenir au stade final des pièces dont les caractéristiques mécaniques varient en leur sein et sont adaptées localement aux sollicitations ultérieures.

Outre le fer et les inévitables impuretés, la composition en poids des d'aciers que l'on peut souder aux aciers selon l'invention comprendra par exemple : 0,001-0,25%C, 0,05-2%Mn, Si≤0,4%, Al≤0,1%, Ti<0,1%, Nb<0,1%, V<0,1%, Cr<3%, Mo<1%, Ni<1%, B<0,003%, le reste de la composition étant constitué de fer et d'impuretés inévitables résultant de l'élaboration.

Dans la zone fondue, compte tenu de la température élevée atteinte, on assiste à une dissolution partielle des précipités ainsi qu'à leur reprécipitation au refroidissement. La quantité de précipités dans la zone fondue est très comparable à celle du métal de base. Au sein de la Zone Affectée par la Chaleur (ZAC) des joints soudés, les précipités eutectiques ne sont pas dissous et peuvent même servir de frein à la croissance du grain austénitique et de sites de germination éventuels lors de la phase de refroidissement ultérieure.

Lors d'une mise en oeuvre par soudage des aciers selon l'invention, on obtient donc une homogénéité de la quantité de précipités de TiB₂ et de Fe₂B, qui va depuis le métal de base jusqu'au métal fondu en passant par la ZAC, ce qui garantit que les propriétés mécaniques visées (module, densité) seront elles aussi assurées de façon continue dans le cas de liaisons soudées.

A titre d'exemple non limitatif, les résultats suivants vont montrer les caractéristiques avantageuses conférées par l'invention.

### Exemple 1:

On a élaboré des aciers dont la composition figure au tableau 1 ci-dessous, exprimée en pourcentage pondéral.

Outre l'acier I-2 selon l'invention, on a indiqué à titre de comparaison la composition I-1 et celle d'un acier de référence R1 ne contenant pas de précipités eutectiques endogènes de TiB₂ ou Fe₂B

Ces aciers ont été élaborés par coulée de demi-produits à partir de l'état liquide, les additions de titane et de bore étant effectuées pour les aciers I-1 et I-2 sous forme de ferro-alliages. La température de coulée est de 1330°C, soit un excès de 40°C par rapport à la température de liquidus.

**Tableau 1 : Compositions d'aciers (% poids). I2 = Selon l'invention.**

| Acier | C | S | P | Al | Mn | Si | Ti | B | B- (0,45 xTi) |
|---|---|---|---|---|---|---|---|---|---|
| I-1 | 0,0334 | 0,0004 | 0,007 | 0,263 | 0,069 | 0,084 | 4,50 | 1,68 | -0,34 |
| I-2 | 0,04 | 0,0015 | 0,009 | 0,146 | 0,09 | 0,14 | 5,90 | 2,34 | -0,31 |
| R-1 | 0,0023 | 0,008 | 0,011 | 0,031 | 0,129 | 0,038 | 0,054(*) | -(*) | 0 |

| | | | | | | | | | |
|---|---|---|---|---|---|---|---|---|---|
| R = référence. (*) : Non conforme à l'invention | | | | | | | | | |

La microstructure à l'état brut de coulée, illustrée aux figures 1 et 2, relatives respectivement aux aciers I-1 et I-2, montre une dispersion fine et homogène de précipités endogènes de TiB₂ au sein d'une matrice ferritique. Le bore précipite sous forme d'un eutectique binaire Fe-TiB₂.

Les quantités volumiques de précipités ont été mesurées au moyen d'un analyseur d'images et sont respectivement de 9% et 12,4% pour les aciers I-1 et I-2. La quantité de TiB₂ sous forme de précipités primaires est inférieure à 2% en volume et favorise une bonne coulabilité. Les tailles moyennes des précipités eutectiques de TiB₂ sont respectivement de 5 et 8 micromètres pour les aciers I-1 et I-2. Parmi la population de ces précipités, plus de 80% en nombre ont un caractère monocristallin.

Après réchauffage à 1150°C, les demi-produits ont été ensuite laminés a chaud sous forme de tôles jusqu'à une épaisseur de 3,5 mm, la température de fin de laminage étant de 940°C. Le laminage à chaud a été suivi d'un bobinage à 700°C.

On a également effectué des traitements de réchauffage à 1230°C sur l'acier I-2 avant laminage à chaud, pendant des durées variables de 30 à 120 minutes. On a ensuite effectué des observations de la morphologie des précipités. On a mis en évidence qu'un traitement à 1230°C pendant une durée supérieure ou égale à 120 minutes permet de globuliser les précipités de telle sorte que la densité des précipités eutectiques de grande taille ( Lₘₐₓ>15 micromètres) et allongés (f> 5) soit inférieure à 400/mm². L'allongement réparti Au et le coefficient d'écrouissage n sont alors significativement augmentés puisqu'ils passent respectivement de 11% et de 0,125 (temps de réchauffage: 30 minutes) à 16% et 0,165 (temps de réchauffage 120 minutes) grâce au traitement de globulisation des précipités. Par ailleurs, dans le cas de l'acier I-2, une tôle a été laminée à chaud avec une température de fin de laminage de 810°C.

Ces tôles laminées à chaud ont été ensuite décapées selon un procédé connu en soi puis laminées à froid jusqu'à une épaisseur de 1 mm. On a ensuite effectué un recuit de recristallisation à 800°C - 1 minute de maintien, suivi d'un refroidissement à l'air.

Les observations effectuées par Microscopie Electronique à Balayage ne révèlent aucune décohésion à l'interface précipités eutectiques/matrice ou aucun endommagement des précipités eux-mêmes à la suite du laminage à chaud ou du laminage à froid.

Après laminage à chaud, la taille moyenne de grain de l'acier I-1 est de 12 micromètres alors qu'elle est de 28 micromètres pour l'acier de référence. Dans le cas de l'acier I-2, une faible température de fin de laminage (810°C) conduit à une taille moyenne de grain très fine (3,5 micromètres) après laminage à chaud.

Après laminage à froid et recuit, la structure des aciers I-1 et I-2 est recristallisée, comme l'indique la figure 3 relative l'acier I-1. La photo a été réalisée au Microscope Electronique à Balayage en contraste cristallin, ce qui atteste du caractère totalement recristallisé de la structure. Les précipités sont très majoritairement des précipités eutectiques. Par rapport à l'acier conventionnel R-1, les précipités de TiB₂ provoquent un affinement important de la microstructure : La taille moyenne de grain est de 3,5 micromètres pour l'acier I-1 alors qu'elle est égale à 15 micromètres pour l'acier de référence R-1.

Des mesures par pycnométrie indiquent que la présence des précipités de TiB₂ et de Fe₂B est associée à une réduction significative de la densité d puisque celle-ci passe de 7,80 (acier conventionnel R-1) à 7,33 (acier I-2) Les modules d'élasticité des aciers I-1 et I-2 mesurés dans le sens du laminage sont respectivement de 230 GPa et 240 GPa. Le module d'élasticité de l'acier de référence R-1 est de 210 GPa. Pour des tôles sollicitées en flexion dont l'indice de performance varie comme E^{1/3}/d, l'utilisation des aciers selon l'invention permet une réduction de poids supérieure à 10% par rapport aux aciers conventionnels.

Les propriétés mécaniques de traction mesurées (limite d'élasticité conventionnelle Re mesurée à 0,2% de déformation, résistance Rm, allongement uniforme Au, allongement à rupture At) ont été portées au tableau 2 (tôles laminées à chaud) ou 3 (tôles laminées à froid et recuites) ci-dessous.

**Tableau 2 : Caractéristiques mécaniques de traction des tôles laminées à chaud. (sens parallèle au laminage)**

| Acier | Re (MPa) | Rm (MPa) | Au (%) | At (%) |
|---|---|---|---|---|
| I-1 | 300 | 558 | 15 | 22 |
| I-2 | 244 | 527 | 14 | 20 |

**Tableau 3 : Caractéristiques mécaniques de traction des tôles laminées à froid et recuites. (sens parallèle au laminage)**

| Acier | Re (MPa) | Rm (MPa) | Au (%) | At (%) |
|---|---|---|---|---|
| I-1 | 311 | 565 | 16 | 21 |
| R-1 | 200 | 300 | 42 | 48 |

Le rapport Re/Rm des tôles laminées à chaud ou à froid selon l'invention est voisin de 0,5, traduisant un comportement mécanique se rapprochant de celui d'un acier Dual-Phase et une bonne aptitude à une mise en forme ultérieure. Des essais de soudage par résistance par points ont été effectués sur des tôles laminées à froid de l'acier I-1 : la rupture lors d'essais de traction-cisaillement se produit systématiquement par déboutonnage. On sait qu'il s'agit là d'un mode de rupture préféré car associé à une énergie élevée.

On relève également au sein des zones fondues en soudage la présence de précipités eutectiques selon l'invention, ce qui contribue à une homogénéité des propriétés mécaniques dans les assemblages soudés Des propriétés satisfaisantes sont également obtenues en soudage LASER et à l'arc.

### Exemple 2 :

Le tableau 4 ci-dessous présente la composition de trois aciers selon l'invention.

**Tableau 4 Compositions d'aciers selon l'invention (% poids)**

| Acier | C | Mn | Al | Si | S | P | Ti | B | B- (0,45 xTi) |
|---|---|---|---|---|---|---|---|---|---|
| I-3 | 0,0465 | 0,082 | 0,15 | 0,17 | 0,0014 | 0,008 | 5,5 | 2,8 | 0,32 |
| I-4 | 0,0121 | 0,086 | 0,113 | 1,12 | 0,002 | 0,004 | 5,37 | 2,86 | 0,44 |
| I-5 | 0,0154 | 0,084 | 0,1 | 0,885 | 0,0019 | 0,004 | 5,5 | 3,16 | 0,68 |

Les aciers ont été élaborés par coulée de demi-produits, les additions de titane et de bore étant effectuées sous forme de ferro-alliages. La température de coulée est de 40°C au dessus de la température de liquidus. En comparaison des aciers I-1 et I-2, les aciers I-3 à I-5 présentent un excès de bore par rapport à la stoechiométrie de TiB₂ de telle sorte que des co-précipitations eutectiques de TiB₂ puis de Fe₂B se produisent. Les quantités volumiques de précipités eutectiques ont été portées au tableau 5.

**Tableau 5 : Teneurs en précipités (% volume) relatives aux aciers I-3-4-5**

| Acier | % volumique TiB₂ | % volumique Fe₂B |
|---|---|---|
| I-3 | 13 | 3,7 |
| I-4 | 12,8 | 5,1 |
| I-5 | 13 | 7,9 |

Les précipités eutectiques ont une taille moyenne inférieure à 10 micromètres. La figure 4 illustre, dans le cas de l'acier I-3, la coexistence de précipités de TiB₂ et de Fe₂B. Les précipités de Fe₂B apparaissant en gris-clair et les précipités de TiB₂ plus sombres sont dispersés au sein de la matrice ferritique.

Les demi-produits ont été laminés à chaud dans des conditions identiques à celles exposées dans l'exemple 1. On n'observe pas, là encore, d'endommagement à l'interface précipités-matrice. La figure 5 illustre la microstructure de l'acier I-5. Des caractéristiques de ces aciers laminés à chaud ont été portées au tableau 6.

**Tableau 6 : Caractéristiques mécaniques de traction des tôles laminées à chaud (sens parallèle au laminage) et densité.**

| Acier | E (GPa) | Re (MPa) | Rm (MPa) | Au (%) | At (%) | d |
|---|---|---|---|---|---|---|
| I-3 | 245 | 279 | 511 | 10 | 14 | 7,32 |
| I-4 | 250 | 284 | 590 | 11 | 14 | 7,32 |
| I-5 | 254 | 333 | 585 | 8 | 9 | 7,30 |

Par rapport aux aciers I-1 et I-2, une précipitation eutectique complémentaire de Fe₂B en quantité volumique allant de 3 à 7,9% augmente le module d'élasticité de 5 à 15 GPa.

La précipitation complémentaire de Fe₂B augmente la résistance mécanique, Lorsque cette précipitation intervient dans des proportions excessives, l'allongement uniforme peut cependant être nettement inférieur à 8%.

### Exemple 3 :

Des demi-produits d'acier de composition I-2 ont été coulés à une température de 1330°C. En faisant varier l'intensité du débit de refroidissement de ces demi-produits, et l'épaisseur des demi-produits coulés, deux vitesses de refroidissement ont été réalisées, soit 0,8 et 12°C/s. Les microstructures présentées aux figures 6 et 7 illustrent qu'une vitesse de refroidissement accrue permet d'affiner très significativement la précipitation eutectique Fe-TiB₂.

### Exemple 4 :

Des tôles d'acier de composition I-2 de 2,5mm d'épaisseur ont été soudées par LASER CO₂ dans les conditions suivantes : Puissance : 5,5kW, vitesse de soudage : 3m/mn. Des observations micrographiques dans la zone fondue montrent qu'une précipitation eutectique Fe-TiB₂ intervient sous une forme très fine lors du refroidissement à partir de l'état liquide. La quantité de précipités dans la zone fondue est voisine de celle du métal de base. Selon les conditions locales de refroidissement au moment de la solidification (gradient local G de température, vitesse de déplacement R des isothermes), la solidification intervient sous forme dendritique ou sous forme cellulaire. La morphologie dendritique se rencontre plus volontiers à la liaison avec la Zone Affectée par la Chaleur, compte tenu des conditions locales de solidification (gradient G important, vitesse R faible).

Les précipités de TiB₂ sont donc présents dans les différentes zones de la liaison (métal de base, ZAC, zone fondue), ainsi l'augmentation du module d'élasticité et la réduction de la densité sont réalisées dans l'ensemble de l'assemblage soudé.

Une tôle d'acier I-2 a également été soudée par LASER sans difficulté opératoire avec une tôle d'acier doux emboutissable dont la composition contient (% en poids) : 0,003%C, 0,098%Mn, 0,005%Si, 0,059%Al, 0,051%Ti, 0,0003%B, ainsi que des impuretés inévitables résultant de l'élaboration. La zone fondue comporte encore une précipitation eutectique Fe-TiB₂, en proportion naturellement moins importante que dans le cas d'un soudage autogène. De la sorte, il est possible de fabriquer des structures métalliques dont les propriétés de rigidité varient localement et dont les caractéristiques mécaniques correspondent plus spécifiquement aux exigences locales de mise en oeuvre ou de tenue en service.

### Exemple 5 :

Des tôles laminées à froid et recuites d'acier I-2 selon l'invention, d'épaisseur 1,5mm ont été assemblées en soudage par résistance par point dans les conditions suivantes :
- Effort d'assemblage : 650daN
- Cycle de soudage : 3 x (7 périodes de passage du courant à une intensité 1 + 2 périodes sans passage de courant)

Le domaine de soudage exprimé en intensité I est compris entre 7 et 8,5kA. Les deux bornes de ce domaine correspondent d'une part à l'obtention d'un diamètre de noyau supérieur à 5,2mm (borne inférieure en intensité) et d'autre part à l'apparition de l'étincelage lors du soudage (borne supérieure) L'acier selon l'invention présente donc une bonne aptitude au soudage par résistance par points avec un domaine de soudabilité suffisamment large, de 1,5kA.

L'invention permet ainsi la fabrication de pièces de structure ou d'éléments de renfort avec un niveau de performance accru, tant sur le plan de l'allègement intrinsèque que de l'augmentation du module d'élasticité. La mise en oeuvre aisée par soudage des tôles d'aciers selon l'invention rend leur incorporation possible au sein de structures plus complexes en particulier au moyen de liaisons avec des pièces d'aciers de composition ou d'épaisseur différentes. On tirera tout particulièrement profit de ces différentes caractéristiques dans le domaine automobile.

## Revendications

1. Tôle d'acier dont la composition chimique consiste en, les teneurs étant exprimées en poids : $0,010 % \leq C \leq 0,20 %$ $0,06 % \leq Mn \leq 3 %$ $Si \leq 1,5 %$ $0,005 % \leq Al \leq 1,5 %$ $S \leq 0,030 %$ $P \leq 0,040 % ,$ du titane et du bore en quantités telles que $4,6 % \leq Ti \leq 6 %$ $\left(0,45 \times Ti\right) - 0,35 % \leq B \leq \left(0,45 \times Ti\right) + 0,70 %$ optionnellement un ou plusieurs éléments choisis parmi : $Ni \leq 1 %$ $Mo \leq 1 %$ $Cr \leq 3 %$ $Nb \leq 0,1 %$ $V \leq 0,1 % ,$ le reste de la composition étant constitué de fer et d'impuretés inévitables résultant de l'élaboration

2. Tôle d'acier selon la revendication 1, **caractérisée en ce que** les teneurs en titane et en bore sont telles que : $- 0,22 \leq B - \left(0,45 \times Ti\right) \leq 0,35$

3. Tôle d'acier selon la revendication 1, **caractérisée en ce que** les teneurs en titane et en bore sont telles que : $- 0,35 \leq B - \left(0,45 \times Ti\right) < - 0,22$

4. Tôle d'acier selon l'une quelconque des revendications 1 à 3 , **caractérisée en ce que** sa composition comprend, la teneur étant exprimée en poids: $C \leq 0,080 %$

5. Tôle d'acier selon l'une quelconque des revendications 1 à 4 , **caractérisée en ce que** sa composition comprend, la teneur étant exprimée en poids : $C \leq 0,050 %$

6. Tôle d'acier selon l'une quelconque des revendications 1 à 5 , **caractérisée en ce que** sa composition comprend, la teneur étant exprimée en poids : $Cr \leq 0,08 %$

7. Tôle d'acier selon l'une quelconque des revendications 1 à 6 , **caractérisée en ce que** qu'elle comprend des précipités eutectiques de TiB₂ et éventuellement de Fe₂B, dont la taille moyenne est inférieure ou égale à 15 micromètres

8. Tôle d'acier selon l'une quelconque des revendications 1 à 7 **caractérisée en ce qu'**elle comprend des précipités eutectiques de TiB₂ et éventuellement de Fe₂B, dont la taille moyenne est inférieure ou égale à 10 micromètres

9. Tôle d'acier selon la revendication 8 **caractérisée en ce que** plus de 80% en nombre desdits précipités de TiB₂ ont un caractère monocristallin

10. Tôle d'acier selon l'une quelconque des revendications 1 à 9 **caractérisée en ce que** la taille moyenne de grain dudit acier est inférieure ou égale à 15 micromètres

11. Tôle d'acier selon l'une quelconque des revendications 1 à 10 **caractérisée en ce que** la taille moyenne de grain dudit acier est inférieure ou égale à 5 micromètres

12. Tôle d'acier selon l'une quelconque des revendications 1 à 11, **caractérisée en ce que** la taille moyenne de grain dudit acier est inférieure ou égale à 3,5 micromètres

13. Tôle d'acier selon l'une quelconque des revendications 1 à 12, **caractérisée en ce que** son module d'élasticité mesuré dans le sens du laminage est supérieur ou égal à 230GPa

14. Tôle d'acier selon l'une quelconque des revendications 1 à 13, **caractérisée en ce que** son module d'élasticité mesuré dans le sens du laminage est supérieur ou égal à 240GPa

15. Tôle d'acier selon l'une quelconque des revendications 1 à 14 **caractérisée en ce que** son module d'élasticité mesuré dans le sens du laminage est supérieur ou égal à 250GPa

16. Tôle d'acier selon l'une quelconque des revendications 1 à 14, **caractérisée en ce que** sa résistance est supérieure ou égale à 500MPa et son allongement uniforme est supérieur ou égal à 8%

17. Procédé de fabrication selon lequel on approvisionne un acier selon l'une quelconque des compositions 1 à 6 , on coule ledit acier sous forme de demi-produit, la température de coulée n'excédant pas de plus de 40°C la température de liquidus dudit acier

18. Procédé de fabrication selon la revendication 17 **caractérisé en ce qu'**on coule ledit demi-produit sous forme de brame mince ou de bande mince entre cylindres contra-rotatifs

19. Procédé de fabrication selon la revendication 17 ou 18 , **caractérisé en ce que** la vitesse de refroidissement lors de la solidification de ladite coulée est supérieure ou égale à 0,1°C/s.

20. Procédé selon l'une quelconque des revendications 17 à 19, **caractérisé en ce qu'**on effectue un laminage à chaud dudit demi-produit, optionnellement un laminage à froid et un recuit, les conditions de laminage et de recuit étant ajustées de telle sorte que l'on obtienne une tôle d'acier dont la taille moyenne de grain est inférieure ou égale à 15 micromètres

21. Procédé selon l'une quelconque des revendications 17 à 20, **caractérisé en ce qu'**on effectue un laminage à chaud dudit demi-produit, optionnellement un laminage à froid et un recuit, les conditions de laminage et de recuit étant ajustées de telle sorte que l'on obtienne une tôle d'acier dont la taille moyenne de grain est inférieure ou égale à 5 micromètres

22. Procédé selon l'une quelconque des revendications 17 à 21, **caractérisé en ce qu'**on effectue un laminage à chaud dudit demi-produit, optionnellement un laminage à froid et un recuit, les conditions de laminage et de recuit étant ajustées de telle sorte que l'on obtienne une tôle d'acier dont la taille moyenne de grain est inférieure ou égale à 3,5 micromètres

23. Procédé selon l'une quelconque des revendications 20 à 22, **caractérisé en ce qu'**on effectue ledit laminage à chaud avec une température de fin de laminage inférieure à 820°C.

24. Utilisation d'une tôle d'acier selon l'une quelconque des revendications 1 à 16 , ou fabriquée par un procédé selon l'une quelconque des revendications 17 à 23, pour la fabrication de pièces de structure ou d'éléments de renfort dans le domaine automobile.

## Patentansprüche

1. Stahlblech, dessen chemische Zusammensetzung, welche in Gewichtsgehalten ausgedrückt ist, besteht aus: $0,010 % \leq C \leq 0,20 %$ $0,06 % \leq Mn \leq 3 %$ $Si \leq 1,5 %$ $0,005 % \leq Al \leq 1,5 %$ $S \leq 0,030 %$ $P \leq 0,040 %$ Titan und Bor in solchen Mengen, dass $4,6 % \leq Ti \leq 6 %$ $\left(0,45 \times Ti\right) - 0,35 % \leq B \leq \left(0,45 \times Ti\right) + 0,70 %$ optional einem oder mehreren Elementen, welche/s ausgewählt
sind/ist aus: $Ni \leq 1 %$ $Mo \leq 1 %$ $Cr \leq 3 %$ $Nb \leq 0,1 %$ $V \leq 1 % ,$ wobei der Rest der Zusammensetzung aus Eisen und unvermeidbaren Verunreinigungen gebildet ist, die aus der Herstellung resultieren.

2. Stahlblech gemäß Anspruch 1, **dadurch gekennzeichnet, dass** die Gehalte von Titan und von Bor solche sind, dass: $- 0,22 \leq B - \left(0,45 \times Ti\right) \leq 0,35$

3. Stahlblech gemäß Anspruch 1, **dadurch gekennzeichnet, dass** die Gehalte von Titan und von Bor solche sind, dass: $- 0,35 \leq B - \left(0,45 \times Ti\right) < - 0,22$

4. Stahlblech gemäß irgendeinem der Ansprüche 1 bis 3, **dadurch gekennzeichnet, dass** seine Zusammensetzung, welche in Gewichtsgehalten ausgedrückt ist, aufweist: $C \leq 0,080 %$

5. Stahlblech gemäß irgendeinem der Ansprüche 1 bis 4, **dadurch gekennzeichnet, dass** seine Zusammensetzung, welche in Gewichtsgehalten ausgedrückt ist, aufweist: $C \leq 0,050 %$

6. Stahlblech gemäß irgendeinem der Ansprüche 1 bis 5, **dadurch gekennzeichnet, dass** seine Zusammensetzung, welche in Gewichtsgehalten ausgedrückt ist, aufweist: $Cr \leq 0,08 %$

7. Stahlblech gemäß irgendeinem der Ansprüche 1 bis 6, **dadurch gekennzeichnet, dass** es eutektische Ausscheidungen von TiB₂ und gegebenenfalls von Fe₂B aufweist, von welchen die durchschnittliche Größe kleiner oder gleich 15 Mikrometer ist.

8. Stahlblech gemäß irgendeinem der Ansprüche 1 bis 7, **dadurch gekennzeichnet, dass** es eutektische Ausscheidungen von TiB₂ und gegebenenfalls von Fe₂B aufweist, von welchen die durchschnittliche Größe kleiner oder gleich 10 Mikrometer ist.

9. Stahlblech gemäß Anspruch 8, **dadurch gekennzeichnet, dass** mehr als 80% der Anzahl der besagten Ausscheidungen von TiB₂ einen monokristallinen Charakter haben.

10. Stahlblech gemäß irgendeinem der Ansprüche 1 bis 9, **dadurch gekennzeichnet, dass** die durchschnittliche Korngröße des besagten Stahls geringer oder gleich 15 Mikrometer ist.

11. Stahlblech gemäß irgendeinem der Ansprüche 1 bis 10, **dadurch gekennzeichnet, dass** die durchschnittliche Korngröße des besagten Stahls geringer oder gleich 5 Mikrometer ist.

12. Stahlblech gemäß irgendeinem der Ansprüche 1 bis 11, **dadurch gekennzeichnet, dass** die durchschnittliche Korngröße des besagten Stahls geringer oder gleich 3,5 Mikrometer ist.

13. Stahlblech gemäß irgendeinem der Ansprüche 1 bis 12, **dadurch gekennzeichnet, dass** sein in Walzrichtung gemessener Elastizitätsmodul größer oder gleich 230GPa ist.

14. Stahlblech gemäß irgendeinem der Ansprüche 1 bis 13, **dadurch gekennzeichnet, dass** sein in Walzrichtung gemessener Elastizitätsmodul größer oder gleich 240GPa ist.

15. Stahlblech gemäß irgendeinem der Ansprüche 1 bis 14, **dadurch gekennzeichnet, dass** sein in Walzrichtung gemessener Elastizitätsmodul größer oder gleich 250GPa ist.

16. Stahlblech gemäß irgendeinem der Ansprüche 1 bis 14, **dadurch gekennzeichnet, dass** seine Widerstandsfähigkeit größer oder gleich 500MPa und seine Gleichmaßdehnung größer oder gleich 8% sind.

17. Verfahren des Herstellens, gemäß welchem ein Stahl gemäß irgendeiner der Zusammensetzungen 1 bis 6 bereitgestellt wird, wobei der besagte Stahl in Form eines Halbzeugs gegossen wird, wobei die Gießtemperatur die Liquidustemperatur des besagten Stahls nicht um mehr als 40°C überschreitet.

18. Verfahren des Herstellens gemäß Anspruch 17, **dadurch gekennzeichnet, dass** das besagte Halbzeug in Form einer dünnen Bramme oder eines dünnen Bands zwischen gegenläufig rotierenden Zylindern gegossen wird.

19. Verfahren des Herstellens gemäß Anspruch 17 oder 18, **dadurch gekennzeichnet, dass** die Abkühlgeschwindigkeit beim Erstarren des besagten Gusses größer oder gleich 0,1°C/s ist.

20. Verfahren gemäß irgendeinem der Ansprüche 17 bis 19, **dadurch gekennzeichnet, dass** ein Warmwalzen, optional ein Kaltwalzen und ein Glühen, des besagten Halbzeugs durchgeführt wird/werden, wobei die Bedingungen des Walzens und des Glühens derart eingestellt sind, dass ein Stahlblech erhalten wird, dessen durchschnittliche Korngröße kleiner oder gleich 15 Mikrometer ist.

21. Verfahren gemäß irgendeinem der Ansprüche 17 bis 20, **dadurch gekennzeichnet, dass** ein Warmwalzen, optional ein Kaltwalzen und ein Glühen, des besagten Halbzeugs durchgeführt wird/werden, wobei die Bedingungen des Walzens und des Glühens derart eingestellt sind, dass ein Stahlblech erhalten wird, dessen durchschnittliche Korngröße kleiner oder gleich 5 Mikrometer ist.

22. Verfahren gemäß irgendeinem der Ansprüche 17 bis 21, **dadurch gekennzeichnet, dass** ein Warmwalzen, optional ein Kaltwalzen und ein Glühen, des besagten Halbzeugs durchgeführt wird/werden, wobei die Bedingungen des Walzens und des Glühens derart eingestellt sind, dass ein Stahlblech erhalten wird, dessen durchschnittliche Korngröße kleiner oder gleich 3,5 Mikrometer ist.

23. Verfahren gemäß irgendeinem der Ansprüche 20 bis 22, **dadurch gekennzeichnet, dass** das besagte Warmwalzen mit einer Endtemperatur des Walzens unterhalb von 820°C durchgeführt wird.

24. Verwendung eines Stahlblechs gemäß irgendeinem der Ansprüche 1 bis 16 oder welches gemäß einem Verfahren gemäß einem der Ansprüche 17 bis 23 hergestellt wird zur Herstellung von Strukturteilen oder von Verstärkungselementen in der Automobilbranche.

## Claims

1. Steel sheet having the chemical composition expressed in weight contents of: $0.010 % \leq C \leq 0.20 %$ $0.06 % \leq Mn \leq 3 %$ $Si \leq 1.5 %$ $0 .005% \leq Al \leq 1.5 %$ $S \leq 0.030 %$ $P \leq 0.040 %$ titanium and boron in amounts such that: $4 .6% \leq Ti \leq 6 %$ $\left(0.45 \times Ti\right) - 0,35 % \leq B \leq \left(0.45 \times Ti\right) + 0.70 %$ optionally one or more elements selected from among: $Ni \leq 1 %$ $Mo \leq 1 %$ $Cr \leq 3 %$ $Nb \leq 0.1 %$ $V \leq 0.1 %$ the remainder of the composition being composed of iron and inevitable processing impurities.

2. Steel sheet according to claim 1, **characterized in that** the contents of titanium and boron are such that: $- 0.22 \leq B - \left(0.45 \times Ti\right) \leq 0.35.$

3. Steel sheet according to claim 1, **characterized in that** the contents of titanium and boron are such that: $- 0.35 \leq B - \left(0.45 \times Ti\right) < - 0.22$

4. Steel sheet according to any of claims 1 to 3, **characterized in that** its composition comprises, the content being expressed by weight: $C \leq 0.080 % .$

5. Steel sheet according to any of claims 1 to 4, **characterized in that** its composition comprises, the content being expressed by weight: $C \leq 0.050 % .$

6. Steel sheet according to any of claims 1 to 5, **characterized in that** its composition comprises, the content being expressed by weight: $Cr \leq 0.08 % .$

7. Steel sheet according to any of claims 1 to 6, **characterized in that** it comprises eutectic precipitates of TiB₂ and optionally Fe₂B having a mean size of 15 micrometres or less.

8. Steel sheet according any of claims 1 to 7, **characterized in that** it comprises eutectic precipitates of TiB₂ and optionally Fe₂B having a mean size of 10 micrometres or less,

9. Steel sheet according to claim 8, **characterized in that** more than 80 % by number of said TiB₂ precipitates are of monocrystalline type,

10. Steel sheet according to any of claims 1 to 9, **characterized in that** the mean grain size of said steel is 15 micrometres or less.

11. Steel sheet according to any of claims 1 to 10, **characterized in that** the mean grain size of said steel is 5 micrometres or less.

12. Steel sheet according to any of claims 1 to 11, **characterized in that** the mean grain size of said steel is 3.5 micrometres or less.

13. Steel sheet according to any of claims 1 to 12, **characterized in that** its modulus of elasticity measured in the direction of rolling is 230 GPa or higher.

14. Steel sheet according to any of claims 1 to 13, **characterized in that** its modulus of elasticity measured in the direction of rolling is 240 GPa or higher.

15. Steel sheet according to any of claims 1 to 14, **characterized in that** its modulus of elasticity measured in the direction of rolling is 250 GPa or higher.

16. Steel sheet according to any of claims 1 to 14, **characterized in that** its strength is 500 MPa or higher, and its uniform elongation is 8 % or higher.

17. Manufacturing process whereby steel according to any of the compositions 1 to 6 is provided, said steel is cast into a semi-finished product, the casting temperature not exceeding the liquidus temperature of said steel by more than 40°C.

18. Manufacturing process according to claim 17, **characterized in that** said semi-finished product is cast into a thin slab or thin strip between counter-rotating rollers.

19. Manufacturing process according to claim 17 or 18, **characterized in that** the cooling rate of said cast on solidification is 0.1°C/s or higher.

20. Process according to any of claims 17 to 19, **characterized in that** hot rolling of said semi-finished product is performed, optionally cold rolling and annealing, the rolling and annealing conditions being adjusted so that a steel sheet is obtained having a mean grain size of 15 micrometres or less.

21. Process according to any of claims 17 to 20, **characterized in that** hot rolling of said semi-finished product is performed, optionally cold rolling and annealing, the rolling and annealing conditions being adjusted so that a steel sheet is obtained having a mean grain size of 5 micrometres or less.

22. Process according to any of claims 17 to 21, **characterized in that** hot rolling of said semi-finished product is performed, optionally cold rolling and annealing, the rolling and annealing conditions being adjusted so that a steel sheet is obtained having a mean grain size of 3.5 micrometres or less.

23. Process according to any of claims 20 to 22, **characterized in that** said hot rolling is performed with a finish rolling temperature lower than 820°C.

24. Use of steel sheet according to any of claims 1 to 16, or manufactured by a process according to any of claims 17 to 23, to produce structural parts or reinforcement elements in the automobile sector.
